# FASCICULE DE BREVET EUROPEEN

(11) **EP 0 651 075 B1**
(45) Date de publication et mention de la délivrance du brevet: **02.06.1999**
(21) Numéro de dépôt: 94402419.9
(22) Date de dépôt: 27.10.1994
(51) Int. Cl.: C23F 13/14, C23F 13/18, C22C 21/00

(54) **Anode consommable de protection cathodique en alliage à base d'aluminium**
Selbstverzehrende Anode für den kathodischen Korrosionschutz aus einer Aluminiumlegierung
Aluminium alloy based cathodic protection consumable anode

(30) Priorité: 29.10.1993 FR 9312916
(43) Date de publication de la demande: 03.05.1995
(73) Titulaire: ETAT FRANCAIS représenté par le Délégué Général pour l'Armement, F-00460 Armées (FR)
(72) Inventeur: Le Guyader, Hervé, F-50110 Tourlaville (FR)

(56) Documents cités:
- BE-A- 667 337
- DE-A- 2 150 102
- FR-A- 2 301 600
- PATENT ABSTRACTS OF JAPAN, vol. 5, no. 195 (C-83), 11 decémbre 1981 & JP-A-56 119 785 (SUMITOMO METAL IND LTD) 19 Septembre 1981

## Description

La présente invention concerne l'application d' une anode réactive ou consommable constituée dans un alliage à base d'aluminium à la protection cathodique en eau de mer du fer, des aciers et alliages sensibles à la corrosion et à la fragilisation par l'hydrogène.

Il est d'usage de considérer que la corrosion est négligeable pour une concentration en fer inférieure ou égale à 10 ⁻⁶ mole/litre , soit un potentiel d'électrode inférieur ou égal à - 850 mV par référence au potentiel d'une électrode au calomel saturé(ECS). Le domaine de potentiel rencontré pour la protection cathodique des navires en eau de mer et des structures off shore est compris entre - 850 mV et - 1100 mV.

A ces potentiels, l'utilisation d'anodes réactives de protection connues protège totalement l'acier contre la corrosion généralisée et la corrosion par couplage galvanique qui peuvent se produire en eau de mer. Mais la réduction de l'eau désaérée entraîne à la surface de l'acier ainsi protégé un dégagement d'hydrogène, qui peut entraîner une corrosion supplémentaire. Il est en effet connu que l'hydrogène fragilise certains aciers à haute limite d'élasticité et leurs soudures ainsi que les alliages de titane et que la sensibilité à la corrosion sous contrainte due à l'hydrogène décroît fortement à des potentiels supérieurs à - 800 mV.

Les performances et les caractéristiques électrochimiques d'une telle anode qui sont principalement le potentiel électrochimique à débit nul, le courant débité par unité de surface à un potentiel donné, le rendement électrochimique, l'énergie massique ou quantité de courant débité par unité de masse d'anode dissoute en Ampère-heure par kilogramme, sont déterminées par l'alliage dont l'anode réactive est constituée.

On connaît déjà des alliages d'aluminium et de zinc pour la confection d'anodes de protection d'une structure métallique en contact avec un milieu électrolytique agressif. Le brevet FR 2 377 455 décrit des compositions d'alliages comprenant des pourcentages en poids d'aluminium ou de zinc de 8 à 40 %, le reste étant constitué de zinc ou d'aluminium. Concernant les alliages à base d'aluminium comportant une addition de zinc , ils présentent des impuretés de fer, silicium, cuivre et doivent avoir une pureté au moins égale à 99, 80%. Des stabilisateurs de potentiel d'électrode , tels que mercure, indium, manganèse, titane peuvent être ajoutés.

Le brevet FR 2 449 730 divulgue une composition d'alliage protecteur à base d'aluminium contenant du gallium dans les proportions de 0,005 à 3,5% en poids et du magnésium dans les proportions de 0,1 à 1% en poids , et présentant de bonnes propriétés électrochimiques.

On connaît aussi un alliage d'aluminium de protection marine contenant 0,04% en poids de mercure et de 2 à 4,5% en poids de zinc, avec des impuretés de fer, silicium, titane, ayant une énergie massique élevée de 2790 Ampère-heure par kilogramme. Cet alliage est efficace à un potentiel inférieur à - 1045 mV/ECS, avec une densité de courant de 1,5 mA/cm².

On connaît aussi un alliage d'aluminium de protection marine comprenant 0,02% en poids d'indium et 5% en poids de zinc, d'énergie massique moindre que le précédent.

Le brevet FR 2 616 806 décrit une composition d'alliage à base d'aluminium contenant des pourcentages en poids en indium de 0,005 à 0,05, en zinc de 0,05 à 8, en gallium de 0,003 à 0,05, en manganèse de 0,01 à 0,3, en fer de 0,03 à 0,3 et en magnésium de 0,02 à 2 et en silicium de 0,03 à 0,4.

Ces différentes compositions d'alliages connues sont efficaces contre la corrosion généralisée et la corrosion par couplage galvanique dans le domaine de potentiel électronégatif relativement bas de - 1000 à - 1100 mV mais ne protègent pas de la corrosion sous contraintes par fragilisation par l'hydrogène , qui ne peut être évitée qu'à des potentiels supérieurs à - 800 mV. Les aciers ne sont donc pas totalement protégés de la corrosion à des potentiels d'électrode inférieurs à - 860 mV/ECS par des anodes réactives ayant des compositions d'alliages à base d'aluminium connues.

Le brevet BE-A-667 337 décrit des compositions d'alliage à base d'aluminium de haute pureté comprenant 0,1 % en poids de gallium, utilisables comme anodes consommables, mais fonctionnant à des potentiels d'oxydation relativement élevés de l'ordre de +0,9 V.

Le brevet DE-A-2150102 mentionne une composition d'alliage à base d'aluminium comprenant 0,2 % en poids de gallium pour une anode galvanique fonctionnant à un potentiel de -0,81 V, mais d'autres éléments sont nécessaires dans des proportions relativement fortes, en particulier zinc dans la proportion de 5% en poids.

Le but de l'invention est donc d'utiliser une anode réactive ou consommable pour la protection cathodique, confectionnée dans une composition d'alliage à base d'aluminium comprenant une proportion mineure de zinc et capable de fonctionner dans une gamme de potentiel limitée de - 870 mV à - 700 mV par référence au potentiel d'une électrode au calomel saturé, qui correspond au domaine dans lequel la fragilisation par l'hydrogène des aciers et des alliages à haute limite d'élasticité est faible.

L'invention a donc pour objet l'application d'une anode réactive constituée en un alliage à base d'aluminium, à la protection cathodique en eau de mer des aciers et alliages à haute limite d'élasticité contre la corrosion en eau de mer et la fragilisation à l'hydrogène, fonctionnant dans un domaine de potentiel électrochimique en eau de mer de - 870 mV à - 700 mV par référence au potentiel d'une électrode au calomel saturé, l'alliage à base d'aluminium comprenant la composition suivante indiquée en pourcentage en poids :

| | |
|---|---|
| Gallium ou Cadmium | 0,03 à 0,20% |
| Manganèse | 0,15% max |
| Fer | 0,15% max |
| Silicium | 0,15% max |
| Zinc | 0,15% max |
| Indium | 0,007% max |
| Mercure | 0,007% max |
| Magnésium | 0,10% max |
| Titane | 0,02% max |
| Divers | 0,01% max |
| Aluminium | le reste. |

Le mode d'utilisation selon l'invention permet de protéger correctement de la corrosion généralisée et de la corrosion par couplage galvanique des aciers moyennement alliés, notamment avec l'élément nickel, dans le domaine de potentiel cathodique compris dans la plage de - 870 mV à - 700 mV/ECS, différent du domaine habituel de - 850 mV à - 1100 mV/ECS. Dans ce domaine de protection, la cinétique de dégagement d'hydrogène est réduite notablement.

Le pourcentage en poids de gallium est de préférence égal à 0,1%.

Dans un autre mode d'utilisation, la composition d'alliage à base d'aluminium comprend du cadmium dans une plage de valeurs de 0,03 à 0,20% en poids en remplacement du gallium.

Le pourcentage en poids de cadmium est de préférence égal à 0,1%.

Dans une autre variante d'utilisation, la composition d'alliage à base d'aluminium comprend du cadmium dans une plage de valeurs de 0,03 à 0,20% en poids en addition à la composition d'alliage comprenant déjà du gallium dans la plage de 0,03 à 0,20% en poids.

Dans une variante d'utilisation, l'anode de protection cathodique peut comporter au moins une lamelle de calage en acier pour la régulation du potentiel d'anode à faible débit.

Dans une autre variante d'utilisation, l'anode de protection cathodique est caractérisée en ce que le rapport de superficie entre la partie en alliage à base d'aluminium et la ou les lamelles est inférieur à 5, de préférence égal à 1,5.

Préférentiellement, l'alliage à base d'aluminium est coulé sur un support de fixation et conduction électrique en acier.

D'autres caractéristiques et avantages de l'invention ressortiront plus clairement de la description suivante, en référence au dessin unique annexé et aux exemples suivants.

La figure 1 est une vue en coupe d'une anode réactive selon l'invention.

L'anode réactive de protection cathodique comprend une partie cylindrique 2 en alliage à base d'aluminium ayant les propriétés électrochimiques visées pour la protection, coulée sur une âme 3 ou support de fixation et de conduction électrique et une ou plusieurs lamelles 1 de calage en acier. Les lamelles servent de régulateurs de potentiel d'anode à faible débit , car les alliages d'aluminium présentent un potentiel instable à faible débit.

L'alliage d'aluminium selon l'invention a une teneur en gallium pouvant varier de 0,03 à 0,20% en poids et de façon préférée égale à 0,1%. Les teneurs en manganèse , fer, zinc, silicium sont au maximum de 0,15% en poids, celles d'indium et mercure au maximum de 0,007% en poids, celle de magnésium au maximum de 0,10% en poids, celle de titane au maximum de 0,02% en poids. L'aluminium de base a une pureté au moins égale à 99,80% en poids.

L'activation de cet alliage est due au gallium, selon un mécanisme de dissolution anodique du gallium en solution solide , puis de précipitation du métal finement divisé à la surface de l'aluminium.Le gallium, tout en favorisant l'activation uniforme de la surface d'anode, aide au maintien d'un potentiel d'anode constant.

L'addition de titane sous forme de Tiβ permet de maîtriser la granulométrie dans la plage souhaitée.

Une autre composition d'alliage selon l'invention comprend une teneur de 0,03% à 0,20% en poids de cadmium et de façon préférée égale à 0,10%, en remplacement du gallium ou en addition à la composition comprenant déjà du gallium.

Le rapport de superficie entre la partie 2 en alliage d'aluminium et la ou les lamelles 1 est inférieur à 5, de préférence égal à 1,5 pour une protection optimale.

### EXEMPLE 1

On a testé un alliage coulé en une anode selon l'invention comprenant les pourcentages en poids suivants :

| | |
|---|---|
| Gallium | 0,102% |
| Fer | 0,046% |
| Silicium | 0,035% |
| Zinc | 0,065% |
| Titane | 0,02% max |
| Manganèse | < 0,15% |
| Autres | < 0,01% |
| Aluminium | le reste. |

Le potentiel au repos dans l'eau de mer est de - 850 mV +/-50 mV/ECS.

Le potentiel anodique mesuré avec une densité de courant de 30 mA/dm² est de - 800 mV/ECS.

L'énergie massique est de 1937 Ah/kg.

Des essais ont été réalisés conformément à une spécification NACE (National Association Corrosion Engineer) impliquant 15 jours d'exposition à l'eau de mer d'échantillons de diamètre 38 mm, de hauteur 16,8 mm, de surface active 0,4095 dm² avec un débit de 25,4 mA. Le potentiel moyen est de - 804 mV/ECS et le rendement électrochimique de 80%.

Des essais réalisés conformément à une spécification DNV (Det Norske Veritas) impliquant 4 jours d'exposition à l'eau de mer d'échantillons de diamètre 38 mm, de hauteur 16,8 mm, de surface active 0,4095 dm² avec un débit variable de 16,4 mA à 163,8 mA ont permis d'observer un potentiel moyen de - 770 mV et un rendement électrochimique de 70%.

On a mesuré les vitesses de corrosion généralisée et sous couplage galvanique dans de l'eau de mer naturelle à température ambiante de deux types d'acier protégés par des anodes réactives selon l'invention : un acier à haute limite d'élasticité moyennement allié au nickel type Ni 5% et un acier de construction type E28. Aucune corrosion n'a été constatée à un potentiel de - 800 mV/ECS pour ces deux types d'acier

La vitesse de corrosion est de l'ordre de 1 à 10 micromètres/an à - 700 mV/ECS pour l'acier à haute limite d'élasticité type Ni 5% ; elle est du même ordre de grandeur à un potentiel de - 760 mV/ECS pour l'acier de construction type E28. Par contre, la corrosion devient significative à un potentiel supérieur à - 600 mV/ECS. Concernant la corrosion sous contrainte par l'hydrogène, celle-ci n'est pas significative dans la gamme de potentiel visée. La cinétique de dégagement de l'hydrogène est de plus réduite d'un facteur 10 entre - 800 mV et - 1020 mV et d'un facteur 20 à - 1060 mV.

### EXEMPLE 2

On a testé un alliage coulé en une anode selon l'invention et comprenant les pourcentages en poids suivants :

| | |
|---|---|
| Cadmium | 0,089% |
| Fer | 0,021% |
| Silicium | 0,025% |
| Zinc | 0,007% |
| Manganèse | < 0,15% |
| Titane | <0,02% |
| Autres | <0,01% |
| Aluminium | le reste. |

Le potentiel au repos dans l'eau de mer est de - 850 mV +/- 50 mV/ECS.

Le potentiel anodique mesuré à 2 mA/cm² est de - 730 mV/ECS.

L'énergie massique est de 2384 Ah/kg et le rendement électrochimique de 80%.

Des mesures de vitesses de corrosion effectuées avec ce type d'anode réactive dans les mêmes conditions que précédemment ont donné des résultats similaires à ceux obtenus avec des anodes réactives comprenant du gallium.

## Revendications

1. Application d'une anode réactive constituée en un alliage à base d'aluminium (2), à la protection cathodique en eau de mer des aciers et alliages à haute limite d'élasticité contre la corrosion en eau de mer et la fragilisation à l'hydrogène, fonctionnant dans un domaine de potentiel électrochimique en eau de mer de - 870 mV à - 700 mV par référence au potentiel d'une électrode au calomel saturé, l'alliage à base d'aluminium comprenant la composition suivante indiquée en pourcentage en poids :
| | |
|---|---|
| Gallium ou Cadmium | 0,03 à 0,20% |
| Manganèse | 0,15% max |
| Fer | 0,15% max |
| Silicium | 0,15% max |
| Zinc | 0,15% max |
| Indium | 0,007% max |
| Mercure | 0,007% max |
| Magnésium | 0,10% max |
| Titane | 0,02% max |
| Divers | 0,01% max |
| Aluminium | le reste. |

2. Application d'une anode réactive constituée en un alliage à base d'aluminium (2), à la protection cathodique en eau de mer des aciers et alliages à haute limite d'élasticité contre la corrosion en eau de mer et la fragilisation à l'hydrogène, fonctionnant dans un domaine de potentiel électrochimique en eau de mer de - 870 mV à - 700 mV par référence au potentiel d'une électrode au calomel saturé, l'alliage à base d'aluminium comprenant la composition suivante indiquée en pourcentage en poids :
| | |
|---|---|
| Gallium | 0,03 à 0,20% |
| Cadmium | 0,03 à 0,20% |
| Manganèse | 0,15% max |
| Fer | 0,15% max |
| Silicium | 0,15% max |
| Zinc | 0,15% max |
| Indium | 0,007% max |
| Mercure | 0,007% max |
| Magnésium | 0,10% max |
| Titane | 0,02% max |
| Divers | 0,01% max |
| Aluminium | le reste. |

3. Application d'une anode réactive constituée en un alliage à base d'aluminium (2), à la protection cathodique en eau de mer des aciers et alliages à haute limite d'élasticité contre la corrosion en eau de mer et la fragilisation à l'hydrogène, selon la revendication 1, l'alliage à base d'aluminium comprenant la composition suivante indiquée en pourcentage en poids :
| | |
|---|---|
| Gallium | 0,10% |
| Manganèse | 0,15% max |
| Fer | 0,15% max |
| Silicium | 0,15% max |
| Zinc | 0,15% max |
| Indium | 0,007% max |
| Mercure | 0,007% max |
| Magnésium | 0,10% max |
| Titane | 0,02% max |
| Divers | 0,01% max |
| Aluminium | le reste. |

4. Application d'une anode réactive constituée en un alliage à base d'aluminium (2), à la protection cathodique en eau de mer des aciers et alliages à haute limite d'élasticité contre la corrosion en eau de mer et la fragilisation à l'hydrogène, selon la revendication 1, l'alliage à base d'aluminium comprenant la composition suivante indiquée en pourcentage en poids :
| | |
|---|---|
| Cadmium | 0,10% |
| Manganèse | 0,15% max |
| Fer | 0,15% max |
| Silicium | 0,15% max |
| Zinc | 0,15% max |
| Indium | 0,007% max |
| Mercure | 0,007% max |
| Magnésium | 0,10% max |
| Titane | 0,02% max |
| Divers | 0,01% max |
| Aluminium | le reste. |

5. Application d'une anode réactive constituée en un alliage à base d'aluminium (2), à la protection cathodique en eau de mer des aciers et alliages à haute limite d'élasticité contre la corrosion en eau de mer et la fragilisation à l'hydrogène, selon l'une quelconque des revendications 1 à 4, l'anode comportant au moins une lamelle de calage (1) en acier pour la régulation du potentiel d'anode à faible débit.

6. Application d'une anode réactive constituée en un alliage à base d'aluminium (2), à la protection cathodique en eau de mer des aciers et alliages à haute limite d'élasticité contre la corrosion en eau de mer et la fragilisation à l'hydrogène, selon la revendication 5, caractérisée en ce que le rapport de superficie entre la partie (2) en alliage à base d'aluminium et la ou les lamelles (1) est inférieur à 5.

7. Application d'une anode réactive constituée en un alliage à base d'aluminium (2), à la protection cathodique en eau de mer des aciers et alliages à haute limite d'élasticité contre la corrosion en eau de mer et la fragilisation à l'hydrogène,selon la revendication 6, caractérisée en ce que le rapport de superficie entre la partie (2) en alliage à base d'aluminium et la ou les lamelles (1) est égal à 1,5.

8. Application d'une anode réactive constituée en un alliage à base d'aluminium (2), à la protection cathodique en eau de mer des aciers et alliages à haute limite d'élasticité contre la corrosion en eau de mer et la fragilisation à l'hydrogène, selon l'une des revendications 1 à 7, caractérisée en ce que l'alliage à base d'aluminium est coulé sur un support (3) de fixation et conduction électrique en acier.

## Patentansprüche

1. Anwendung einer in einer Legierung auf Aluminiumbase (2) gebildeten Reaktionsanode zum kathodischen Schutz von Stahl und Legierungen mit hoher Fließgrenze gegen Korrosion im Meerwasser und gegen Versprödung durch Wasserstoff, welche in einem elektrochemischen Potentialbereich in Meerwasser von - 870 mV bis - 700 mV im Verhältnis zum Potential einer Elektrode aus gesättigtem Kalomel arbeitet, wobei die Legierung auf Aluminiumbase die folgende, in Gewichtsanteilen ausgedrückte Zusammensetzung enthält:
| | |
|---|---|
| Gallium oder Kadmium | 0,03 bis 0,20 % |
| Mangan | max. 0,15 % |
| Eisen | max. 0,15 % |
| Silizium | max. 0,15 % |
| Zink | max. 0,15 % |
| Indium | max. 0,007 % |
| Quecksilber | max. 0,007 % |
| Magnesium | max. 0,10 % |
| Titan | max. 0,02 % |
| Diverse | max. 0,01 % |
| Aluminium | der Rest. |

2. Einsatz einer in einer Legierung auf Aluminiumbase (2) gebildeten Reaktionsanode zum kathodischen Schutz von Stahl und Legierungen mit hoher Fließgrenze gegen Korrosion im Meerwasser und gegen Versprödung durch Wasserstoff, welche in einem elektrochemischen Potentialbereich in Meerwasser von - 870 mV bis - 700 mV im Verhältnis zum Potential einer Elektrode aus gesättigtem Kalomel arbeitet, wobei die Legierung auf Aluminiumbase die folgende, in Gewichtsanteilen ausgedrückte Zusammensetzung enthält:
| | |
|---|---|
| Gallium | 0,03 bis 0,20 % |
| Kadmium | 0,03 bis 0,20 % |
| Mangan | max. 0,15 % |
| Eisen | max. 0,15 % |
| Silizium | max. 0,15 % |
| Zink | max. 0,15 % |
| Indium | max. 0,007 % |
| Quecksilber | max. 0,007 % |
| Magnesium | max. 0,10 % |
| Titan | max. 0,02 % |
| Diverse | max. 0,01 % |
| Aluminium | der Rest. |

3. Einsatz einer in einer Legierung auf Aluminiumbase (2) gebildeten Reaktionsanode zum kathodischen Schutz von Stahl und Legierungen mit hoher Fließgrenze gegen Korrosion im Meerwasser und gegen Versprödung durch Wasserstoff gemäß Patentanspruch 1, wobei die Legierung auf Aluminiumbase die folgende, in Gewichtsanteilen ausgedrückte Zusammensetzung enthält:
| | |
|---|---|
| Gallium | 0,10 % |
| Mangan | max. 0,15 % |
| Eisen | max. 0,15 % |
| Silizium | max. 0,15 % |
| Zink | max. 0,15 % |
| Indium | max. 0,007 % |
| Quecksilber | max. 0,007 % |
| Magnesium | max. 0,10 % |
| Titan | max. 0,02 % |
| Diverse | max. 0,01 % |
| Aluminium | der Rest. |

4. Einsatz einer in einer Legierung auf Aluminiumbase (2) gebildeten Reaktionsanode zum kathodischen Schutz von Stahl und Legierungen mit hoher Fließgrenze gegen Korrosion im Meerwasser und gegen Versprödung durch Wasserstoff gemäß Patentanspruch 1, wobei die Legierung auf Aluminiumbase die folgende, in Gewichtsanteilen ausgedrückte Zusammensetzung enthält:
| | |
|---|---|
| Kadmium | 0,10 % |
| Mangan | max. 0,15 % |
| Eisen | max. 0,15 % |
| Silizium | max. 0,15 % |
| Zink | max. 0,15 % |
| Indium | max. 0,007 % |
| Quecksilber | max. 0,007 % |
| Magnesium | max. 0,10 % |
| Titan | max. 0,02 % |
| Diverse | max. 0,01 % |
| Aluminium | der Rest. |

5. Einsatz einer in einer Legierung auf Aluminiumbase (2) gebildeten Reaktionsanode zum kathodischen Schutz von Stahl und Legierungen mit hoher Fließgrenze gegen Korrosion im Meerwasser und gegen Versprödung durch Wasserstoff gemäß irgendeinem der Patentansprüche 1 bis 4, wobei die Anode mit mindestens einer Unterleglamelle (1) aus Stahl für die Regulierung des Anodenpotentials mit schwacher Leistung ausgestattet ist.

6. Einsatz einer in einer Legierung auf Aluminiumbase (2) gebildeten Reaktionsanode zum kathodischen Schutz von Stahl und Legierungen mit hoher Fließgrenze gegen Korrosion im Meerwasser und gegen Versprödung durch Wasserstoff gemäß Patentanspruch 5, dadurch gekennzeichnet, daß das Oberflächenverhältnis zwischen dem Teil (2) aus Legierung auf Aluminiumbase und der oder den Lamelle(n) (1) weniger als 5 beträgt.

7. Einsatz einer in einer Legierung auf Aluminiumbase (2) gebildeten Reaktionsanode zum kathodischen Schutz von Stahl und Legierungen mit hoher Fließgrenze gegen Korrosion im Meerwasser und gegen Versprödung durch Wasserstoff gemäß Patentanspruch 6, dadurch gekennzeichnet, daß das Oberflächenverhältnis zwischen dem Teil (2) aus Legierung auf Aluminiumbase und der oder den Lamelle(n) (1) gleich 1,5 ist.

8. Einsatz einer in einer Legierung auf Aluminiumbase (2) gebildeten Reaktionsanode zum kathodischen Schutz von Stahl und Legierungen mit hoher Fließgrenze gegen Korrosion im Meerwasser und gegen Versprödung durch Wasserstoff gemäß einem der Patentansprüche 1 bis 7, dadurch gekennzeichnet, daß die Legierung auf Aluminiumbase auf einem Befestigungsträger (3) mit elektrischer Leitungsfähigkeit aus Stahl vergossen ist.

## Claims

1. The application of a reactive anode consisting in an aluminium-based alloy ( 2 ), for the cathodic protection in sea water of steels and alloys having a high tensile yield strength with a tendency to corrode in sea water and become brittle in the presence of hydrogen, operating in a field of electrochemical potential in sea water from - 870 mV to - 700mV by reference to the potential of a saturated calomel electrode, the aluminium-based alloy comprising the following composition indicated in percentage in weight :
| | |
|---|---|
| Gallium or Cadmium | 0.03 to 0.20 % |
| Manganese | 0.15 % max. |
| Iron | 0.15 % max |
| Silicon | 0.15 % max. |
| Zinc | 0.15 % max. |
| Indium | 0.007 % max. |
| Mercury | 0.007 % max. |
| Magnesium | 0.10 % max. |
| Titanium | 0.02 % max. |
| Miscellaneous | 0.01 % max. |
| Aluminium | the rest |

2. The application of a reactive anode consisting in an aluminium-based alloy ( 2 ), for the cathodic protection in sea water of steels and alloys having a high tensile yield strength with a tendency to corrode in sea water and become brittle in the presence of hydrogen, operating in a field of electrochemical potential in sea water from - 870 mV to - 700mV by reference to the potential of a saturated calomel electrode, the aluminium-based alloy comprising the following composition indicated in percentage in weight :
| | |
|---|---|
| Gallium | 0.03 to 0.20 % |
| Cadmium | 0.03 to 0.20 % |
| Manganese | 0.15 % max. |
| Iron | 0.15 % max |
| Silicon | 0.15 % max. |
| Zinc | 0.15 % max. |
| Indium | 0.007 % max. |
| Mercury | 0.007 % max. |
| Magnesium | 0.10 % max. |
| Titanium | 0.02 % max. |
| Miscellaneous | 0.01 % max. |
| Aluminium | the rest |

3. The application of a reactive anode consisting in an aluminium-based alloy ( 2 ), for the cathodic protection in sea water of steels and alloys having a high tensile yield strength with a tendency to corrode in sea water and become brittle in the presence of hydrogen, according to claim 1, the aluminium-based alloy comprising the following composition indicated in percentage in weight :
| | |
|---|---|
| Gallium or Cadmium | 0.10 % |
| Manganese | 0.15 % max. |
| Iron | 0.15 % max |
| Silicon | 0.15 % max. |
| Zinc | 0.15 % max. |
| Indium | 0.007 % max. |
| Mercury | 0.007 % max. |
| Magnesium | 0.10 % max. |
| Titanium | 0.02 % max. |
| Miscellaneous | 0.01 % max. |
| Aluminium | the rest |

4. The application of a reactive anode consisting in an aluminium-based alloy ( 2 ), for the cathodic protection in sea water of steels and alloys having a high tensile yield strength with a tendency to corrode in sea water and become brittle in the presence of hydrogen, according to claim 1, the aluminium-based alloy comprising the following composition indicated in percentage in weight :
| | |
|---|---|
| Cadmium | 0.10 % |
| Manganese | 0.15 % max. |
| Iron | 0.15 % max |
| Silicon | 0.15 % max. |
| Zinc | 0.15 % max. |
| Indium | 0.007 % max. |
| Mercury | 0.007 % max. |
| Magnesium | 0.10 % max. |
| Titanium | 0.02 % max. |
| Miscellaneous | 0.01 % max. |
| Aluminium | the rest |

5. The application of a reactive anode consisting in an aluminium-based alloy ( 2 ), for the cathodic protection in sea water of steels and alloys having a high tensile yield strength with a tendency to corrode in sea water and become brittle in the presence of hydrogen, according to any of claims 1 to 4, the anode comprising at least one steel setting strip (1) for regulating the anode potential at a low output.

6. The application of a reactive anode consisting in an aluminium-based alloy ( 2 ), for the cathodic protection in sea water of steels and alloys having a high tensile yield strength with a tendency to corrode in sea water and become brittle in the presence of hydrogen, according to claim 5, characterised in that the surface ratio between part ( 2 ) consisting in aluminium-based alloy and the strip(s) (1) is lower than 5.

7. The application of a reactive anode consisting in an aluminium-based alloy ( 2 ), for the cathodic protection in sea water of steels and alloys having a high tensile yield strength with a tendency to corrode in sea water and become brittle in the presence of hydrogen, according to claim 6, characterised in that the surface ratio between part ( 2 ) consisting in aluminium-based alloy and the strip(s) (1) is equal to 1.5.

8. The application of a reactive anode consisting in an aluminium-based alloy ( 2 ), for the cathodic protection in sea water of steels and alloys having a high tensile yield strength with a tendency to corrode in sea water and become brittle in the presence of hydrogen, according to any of claims 1 to 7, characterised in that the aluminium-based is cast on a steel support ( 3 ) for attachment and electric conduction.
